# FASCICULE DE BREVET EUROPEEN

(11) **EP 2 133 756 B1**
(45) Date de publication et mention de la délivrance du brevet: **20.07.2016**
(21) Numéro de dépôt: 09405089.5
(22) Date de dépôt: 27.05.2009
(51) Int. Cl.: G04B 1/14, G04D 3/00

(54) **Ressort de barillet**
Zugfeder für Federhaus
Barrel spring

(30) Priorité: 10.06.2008 EP 08405153; 04.08.2008 EP 08405192
(43) Date de publication de la demande: 16.12.2009
(73) Titulaire: ROLEX SA, 1211 Genève 26 (CH)
(72) Inventeur: Gritti, Dominique, 2016 Cortaillod (CH); Gyger, Thomas, 2712 Le Fuet (CH); Von Niederhäusern, Vincent, 2830 Courrendlin (CH)
(74) Mandataire: Moinas & Savoye SARL

(56) Documents cités:
- EP-A- 0 942 337
- EP-A1- 2 154 581
- DE-A1- 3 136 303
- AURÈLE MAIRE: "Les barillets à rotation rapide", JOURNAL SUISSE D'HORLOGERIE, vol. 5/6, 1968, pages 213-219, XP001441388,

## Description

La présente invention se rapporte à un ressort de barillet pour mécanisme entraîné par un ressort moteur, notamment pour pièce d'horlogerie, formé d'un matériau en verre métallique.

On a déjà proposé dans le EP 0 942 337 une montre comprenant un ressort moteur en métal amorphe. En réalité, seule une lame, formée d'un stratifié comprenant des rubans d'épaisseurs allant jusqu'à 50µm en métal amorphe assemblés avec de la résine époxy, est décrite dans ce document. En variante, un assemblage de lames par soudage par points des deux extrémités et du point d'inflexion de la forme libre du ressort a été proposé.

Le problème majeur d'une telle lame est le risque élevé de délaminage du stratifié lors de sa mise en forme et suite aux armages et aux désarmages répétés auquel un tel ressort est soumis. Ce risque est d'autant plus accentué que la résine vieillit mal et perd ses propriétés.

Cette solution ne permet pas de garantir la fonctionnalité et le comportement en fatigue du ressort. En outre, la modélisation de la forme théorique du ressort proposée ne prend pas en compte le comportement d'un matériau stratifié.

La raison du choix d'utiliser plusieurs lames minces assemblées est due à la difficulté d'obtenir des lames en verre métallique plus épaisses, alors que l'on connaissait des procédés de fabrication de rubans d'une dizaine à une trentaine de microns par trempe rapide, développés dans les années 1970 pour des rubans amorphes utilisés pour leurs propriétés magnétiques.

Il est évident qu'une telle solution ne permet pas de répondre aux exigences de couple, de fiabilité et d'autonomie qu'un ressort de barillet doit satisfaire.

Quant aux ressorts traditionnels en alliage Nivaflex^{®} notamment, la bande initiale d'alliage est formée en un ressort de barillet en deux étapes:
- La bande est enroulée sur elle-même pour former une spirale serrée (déformation élastique) et ensuite traitée dans un four pour fixer cette forme. Ce traitement thermique est également essentiel pour les propriétés mécaniques car il permet d'augmenter la limite élastique du matériau, par une modification de sa structure cristalline (durcissement structurel par précipitation);
- le ressort en forme de spirale est estrapadé, donc déformé plastiquement à froid pour prendre sa forme définitive. Ceci permet aussi d'augmenter le niveau de contrainte à disposition.

Les propriétés mécaniques de l'alliage et la forme finale sont le résultat de la combinaison de ces deux étapes. Un traitement thermique unique ne permettrait pas d'obtenir les propriétés mécaniques souhaitées pour les alliages traditionnels.

Le fixage d'alliages métalliques cristallins implique une durée de traitement relativement longue (plusieurs heures) à une température assez élevée pour induire la modification recherchée de la structure cristalline.

Dans le cas des verres métalliques, les propriétés mécaniques du matériau sont intrinsèquement liées à sa structure amorphe et sont obtenues immédiatement après solidification, contrairement aux propriétés mécaniques des ressorts traditionnels en alliage Nivaflex^{®} qui sont obtenues par une suite de traitements thermiques à des étapes différentes de leur procédé de fabrication. Par conséquent, et contrairement à l'alliage Nivaflex^{®}, un durcissement ultérieur par traitement thermique n'est pas nécessaire.

Traditionnellement, seul l'estrapadage permet de donner au ressort une forme optimale qui permet une contrainte maximale de la bande sur toute sa longueur une fois le ressort armé. Au contraire, pour un ressort en verre métallique, la forme optimale finale est uniquement fixée par un seul traitement thermique, tandis que les hautes propriétés mécaniques sont uniquement liées à la structure amorphe. Les propriétés mécaniques des verres métalliques ne sont pas changées par le traitement thermique ou par la déformation plastique, car les mécanismes sont totalement différents de ceux rencontrés dans un matériau cristallin.

Le but de la présente invention est de remédier, au moins en partie, aux inconvénients susmentionnés.

A cet effet, la présente invention a pour objet un ressort de barillet pour mécanisme entraîné par un ressort moteur selon la revendication 1.

Le fait de réaliser un ressort de barillet en un ruban monolithique en verre métallique permet de tirer tous les avantages de cette classe de matériaux, en particulier de son aptitude à stocker une grande densité d'énergie élastique et à la restituer avec un couple remarquablement constant. Les valeurs de la contrainte maximale et du module de Young de ces matériaux permettent en effet d'augmenter le ratio σ²/E par rapport aux alliages traditionnels, tel le Nivaflex^{®}.

Les dessins annexés illustrent, schématiquement et à titre d'exemple, une forme d'exécution du ressort de barillet objet de l'invention.
La figure 1 est une vue en plan du ressort armé dans le barillet;
la figure 2 est une vue en plan du ressort désarmé dans le barillet;
la figure 3 est une vue en plan du ressort dans son état libre;
la figure 4 est un diagramme armage-désarmage d'un ressort de barillet en verre métallique.

Dans l'exemple exposé ci-dessous, les rubans destinés à former les ressorts de barillet sont réalisés par la technique de la trempe sur roue (ou Planar Flow Casting) qui est une technique de production de rubans métalliques par refroidissement rapide. Un jet de métal en fusion est propulsé sur une roue froide qui tourne à grande vitesse. La vitesse de la roue, la largeur de la fente d'injection, la pression d'injection sont autant de paramètres qui vont définir la largeur et l'épaisseur du ruban produit. D'autres techniques de réalisation de rubans peuvent également être utilisées, comme par exemple le Twin Roll Casting.

L'alliage utilisé est Ni₅₃Nb₂₀Zr₈Ti₁₀Co₆Cu₃ dans cet exemple. De 10 à 20g d'alliage sont placés dans une buse de distribution chauffée entre 1050 et 1150°C. La largeur de fente de la buse se situe entre 0,2 et 0,8mm. La distance entre la buse et la roue est entre 0,1 et 0,3mm. La roue sur laquelle l'alliage en fusion est déposé est une roue en alliage de cuivre et entraînée à une vitesse de 5 à 20m/s. La pression exercée pour faire sortir l'alliage en fusion à travers la buse se situe entre 10 et 50kPa.

Seule une bonne combinaison de ces paramètres a permis de former des rubans d'une épaisseur supérieure à 50µm, typiquement de >50 à 150µm et d'une longueur de plus d'un mètre.

Pour un ruban soumis en flexion pure le moment élastique maximal est donné par la relation suivante : ${M}_{max} = \frac{{e}^{2} h}{6} {σ}_{max}$
e : Epaisseur du ruban [mm]
h : Hauteur du ruban [mm]
*σ*ₘₐₓ : Contrainte maximale en flexion [N/mm2]

Le ressort de barillet libère son énergie lorsqu'il passe de l'état armé à l'état désarmé. Le but est de calculer la forme que le ressort doit avoir dans son état libre afin que chaque tronçon soit soumis au moment de flexion maximum dans son état armé. Les figures 1 à 3 ci-dessous décrivent respectivement les trois configurations du ressort de barillet à savoir armé, désarmé et libre.

Pour les calculs, le ressort dans son état armé (voir figure 1) est considéré comme une spirale d'Archimède avec les spires serrées les unes contre les autres.

Dans ce cas un point quelconque sur l'abscisse curviligne peut être écrit par : ${r}_{n} = {r}_{bonde} + ne$
rₙ: Rayon à l'état armé du nième tour [mm]
r_{bonde}: Rayon de la bonde du barillet [mm]
n : Nb de tours d'armage
e : Epaisseur du ruban [mm]

De plus la longueur de l'abscisse curviligne de chaque tour est donnée par : ${L}_{n} = {r}_{n} θ$
Lₙ : Longueur de l'abscisse curviligne du nième tour [mm]
rₙ : Rayon à l'état armé du nième tour [mm]
*θ* : Angle parcouru [rad]. Dans le cas d'un tour *θ* = 2*π*

La forme du ressort dans son état libre est calculée en tenant compte des différences de rayons de courbure afin que le ressort soit contraint au *σ*ₘₐₓ sur toute la longueur. $\frac{1}{{r}_{n}} - \frac{1}{{R}_{libre}^{n}} = \frac{{M}_{max}}{EI} = \frac{2 {σ}_{max}}{eE}$
${R}_{libre}^{n}$ : Rayon à l'état libre du nième tour [mm]
Mₘₐₓ : Moment max [N mm]
E : Module de Young [N/mm²]
I: Moment d'inertie [mm⁴]

Par conséquent, pour calculer la forme théorique du ressort à l'état libre il nous suffit de calculer les éléments suivants :
1. Calculer le rayon à l'état armé du nième tour par la relation (2) avec n=1, 2, ....
2. Calculer la longueur de l'abscisse curviligne du nième tour par la relation (3).
3. Calculer le rayon à l'état libre du nième tour par la relation (4).
4. Pour finir calculer l'angle du segment du nième tour par la relation (3) mais en remplaçant rₙ par ${R}_{libre}^{n}$ et en conservant la longueur de segment Lₙ calculée au point 2.

Avec ces paramètres, il est maintenant possible de construire le ressort à l'état libre de manière à ce que chaque élément du ressort soit contraint au *σ*ₘₐₓ (figure 3).

Le ruban de verre métallique est obtenu par solidification rapide du métal liquide sur une roue en cuivre ou alliage à haute conductivité thermique tournant à grande vitesse. Une vitesse de refroidissement critique minimale est requise pour vitrifier le métal liquide. Si le refroidissement est trop lent, le métal se solidifie par cristallisation et perd ses propriétés mécaniques. Il est important, pour une épaisseur donnée, de garantir le taux de refroidissement maximum. Plus celui-ci sera élevé, moins les atomes auront le temps de relaxer et plus la concentration de volume libre sera importante. La ductilité du ruban est alors améliorée.

La déformation plastique des verres métalliques, en-dessous d'environ 0.7 x la température de transition vitreuse T_{g} [K], se fait de manière hétérogène par l'intermédiaire de l'initiation puis de la propagation de bandes de glissement. Les volumes libres agissent comme sites de germination des bandes de glissement et plus leur nombre est élevé, moins la déformation est localisée et plus la déformation avant rupture est importante.

L'étape de Planar Flow Casting est donc déterminante pour les propriétés mécaniques et thermodynamiques du ruban.

Entre la température de transition vitreuse T_{g}-100K et T_{g}, la viscosité diminue fortement avec la température, soit environ un ordre de grandeur par élévation de 10K. La viscosité à T_{g} est généralement égale à 10¹² Pa·s, indépendamment de l'alliage considéré. Il est alors possible de modeler le corps visqueux, en l'occurrence le ruban, pour lui donner sa forme désirée, puis la refroidir pour figer durablement la forme.

Aux environs de T_{g}, l'activation thermique va permettre la diffusion des volumes libres et des atomes au sein de la matière. Les atomes vont localement former des domaines plus denses, proche d'une structure cristalline aux dépens des volumes libres, qui vont être annihilés. Ce phénomène est appelé relaxation. La diminution du volume libre s'accompagne d'une augmentation du module de Young et d'une diminution de la ductilité ultérieure.

A plus hautes températures (au-dessus de T_{g}), le phénomène de relaxation peut s'apparenter à un recuit. Par l'agitation thermique, la diffusion des atomes est facilitée : la relaxation est ainsi accélérée et provoque une fragilisation drastique du verre par annihilation du volume libre. Si le temps de traitement est trop long, le matériau amorphe va cristalliser et perdre ainsi ses propriétés exceptionnelles.

La mise en forme à chaud est donc un équilibre entre une relaxation suffisante pour retenir la forme voulue et une diminution aussi faible que possible de la ductilité.

Pour y arriver, il faut chauffer et refroidir le plus rapidement possible, et maintenir le ruban à la température voulue durant un temps bien maîtrisé.

L'alliage utilisé Ni₅₃Nb₂₀ZrₑTi₁₀Co₆Cu₃ a été sélectionné pour son excellent compromis entre la résistance mécanique (3 GPa) et sa faculté à vitrifier (diamètre critique de 3mm et ΔT (=T_{g}-Tₓ) de 50°C, Tₓ désignant la température de cristallisation). Son module élastique est de 130 GPa, mesuré en traction et flexion.

### Propriétés mécaniques

Résistance maximale *σ*ₘₐₓ = 3000 MPa
Déformation élastique εₘₐₓ= 0.02
Module élastique E = 130 GPa
Propriétés thermodynamiques
Transition vitreuse T_{g} = 593°C
Température de cristallisation Tₓ = 624°C
Température de fusion Tₘ = 992°C

Les rubans produits par la technique du Planar Flow Casting (PFC) ont une largeur de plusieurs millimètres et une épaisseur supérieure à 50µm, typiquement comprise entre >50 et 150µm. Selon un mode de réalisation, on a usiné, par la technique d'électroérosion au fil, des rubans à la largeur et longueur typique d'un ressort de barillet. Un meulage des flancs a été effectué, après quoi on a procédé à la mise en forme du ressort, à partir de la forme théorique telle que calculée précédemment. Selon un autre mode de réalisation, le ruban produit a directement la largeur désirée.

Pour procéder à la mise en forme, on utilise un posage du type de ceux utilisés généralement, sur lequel on enroule le ressort pour lui donner sa forme libre, déterminée par la forme théorique telle que calculée précédemment, en tenant compte d'une variation entre la forme imposée par le posage et la forme libre réellement obtenue. Il a en effet été constaté que les courbures (étant définies comme l'inverse du rayon de courbure) du ressort à l'état libre après mise en forme étaient diminuées par rapport aux courbures de la forme du posage. Les courbures du posage doivent donc être augmentées d'autant pour que la forme libre obtenue corresponde à la forme théorique. En outre, la dilatation de la forme dépend des paramètres de chauffe, de l'alliage et de son état de relaxation initial, et vaut typiquement 25% dans les conditions utilisées ci-dessous.

Le ressort dans son posage a ensuite été introduit dans un four chauffé aux environs de T_{g} (590°C) pour une durée de 3 à 5 minutes, dépendant du posage utilisé.

D'autres modes de chauffage peuvent être utilisés, tel que le chauffage par effet Joule ou un jet de gaz inerte chaud par exemple.

Une fois le ressort ainsi formé, on a rivé à son extrémité externe une bride glissante pour ressort de montre à remontage automatique en alliage Nivaflex^{®}, pour permettre d'effectuer des tests d'armage et de désarmage. La bride glissante est nécessaire pour assurer la fonction d'un tel ressort, cependant sa méthode d'assemblage à la lame ainsi que la matière de la bride peuvent varier.

La figure 4 montre la variation de couple en fonction du nombre de tours obtenue avec le ressort calculé et mis en forme selon la méthode décrite dans ce document. Cette courbe d'armage-désarmage est tout à fait caractéristique du comportement d'un ressort de barillet. De plus, le couple, le nombre de tours de développement et le rendement global sont pleinement satisfaisants compte tenu des dimensions du ruban.

## Revendications

1. Ressort de barillet pour mécanisme entraîné par un ressort moteur, notamment pour pièce d'horlogerie, formé d'un ruban en verre métallique, **caractérisé en ce que** ce ruban est monolithique et d'épaisseur supérieure à 50 µm et **en ce que** l'épaisseur du ressort est comprise entre >50 µm et 150µm.

2. Ressort de barillet selon la revendication 1 , dont la forme à l'état libre est définie par le rayon à l'état armé du nième tour correspondant à la relation : ${r}_{n} = {r}_{bonde} + ne$ dans laquelle
rₙ: Rayon à l'état armé du nième tour [mm]
r_{bonde}: Rayon de la bonde du barillet [mm]
n : Nb de tours d'armage
e : Epaisseur du ruban [mm],
par la longueur de l'abscisse curviligne du nième tour correspondant à la relation : ${L}_{n} = {r}_{n} θ$ dans laquelle
Lₙ : Longueur de l'abscisse curviligne du nième tour [mm]
rₙ : Rayon à l'état armé du nième tour [mm]
*θ* : Angle parcouru [rad],
par le rayon à l'état libre du nième tour correspondant à la relation : $\frac{1}{{r}_{n}} - \frac{1}{{R}_{libre}^{n}} = \frac{{M}_{max}}{EI} = \frac{2 {σ}_{max}}{eE}$ dans laquelle ${R}_{libre}^{n}$
: Rayon à l'état libre du nième tour [mm]
Mₘₐₓ : Moment max [N mm]
E : Module de Young [N/mm²]
I: Moment d'inertie [mm⁴],
et par l'angle du segment du nième tour correspondant à la relation : ${L}_{n} = {R}_{libre}^{n} θ$ de manière à ce que le ressort enroulé en spirale d'Archimède soit contraint à la contrainte maximale en flexion *σ*ₘₐₓ sur toute sa longueur.

## Patentansprüche

1. Zugfeder für durch einen Federmotor angetriebenen Mechanismus, insbesondere für eine Uhr, die aus einem Band aus einem metallischen Glas hergestellt ist, **dadurch gekennzeichnet, dass** das Band monolithisch sowie von einer Dicke von mehr als 50 µm ist und dass die Dicke der Feder zwischen > 50 µm und 150 µm liegt.

2. Zugfeder nach Anspruch 1, bei der die Gestalt im belastungsfreien Zustand durch den Radius im belasteten Zustand der n-ten Wicklung gemäß der folgenden Gleichung bestimmt ist: ${r}_{n} = {r}_{bonde} + ne$ mit
rₙ: Radius im belasteten Zustand der n-ten Wicklung [mm]
r_{bonde}: Radius des Federkerns [mm]
n: Zahl der Aufzugsumdrehung
e: Dicke des Bandes [mm],
und mit der Länge der kurvilinearen Abszisse der n-ten Wicklung entsprechend der Gleichung ${L}_{n} = {r}_{n} θ$ mit
Lₙ: Länge der kurvilinearen Abszisse der n-ten Wicklung [mm]
rₙ: Radius im belasteten Zustand der n-ten Wicklung [mm]
*θ*: überstrichener Winkel [rad],
mit dem Radius im belastungsfreien Zustand der n-ten Wicklung entsprechend der Gleichung: $\frac{1}{{r}_{n}} - \frac{1}{{R}_{libre}^{n}} = \frac{{M}_{max}}{EI} = \frac{2 {σ}_{max}}{eE}$ mit
${R}_{libre}^{n}$ : Radius im belastungsfreien Zustand der n-ten Wicklung [mm]
Mₘₐₓ: größtes Moment [N mm]
E: Youngscher Modul [N/mm²]
I: Trägheitsmoment [mm⁴],
und mit dem Abschnittswinkel der n-ten Wicklung gemäß der Gleichung: ${L}_{n} = {R}_{libre}^{n} θ$ dergestalt, dass die nach Art einer archimedischen Spirale gewickelte Feder über die gesamte Länge mit der maximalen Biegespannung *σ*ₘₐₓ gespannt ist.

## Claims

1. A mainspring for a mechanism driven by a motor spring, especially for a timepiece, formed from a metallic glass ribbon, wherein said ribbon is monolithic and has a thickness greater than 50 µm and wherein the thickness of the mainspring is between >50 µm and 150 µm.

2. The mainspring as claimed in claim 1, the shape of which in the free state is defined by the radius of the nth turn in the wound state, corresponding to the equation ${r}_{n} = {r}_{bonde} + ne$ in which:
rₙ is the radius of the nth turn in the wound state [mm];
r_{bonde} is the radius of the barrel core [mm] ;
n is the number of winding turns;
e is the ribbon thickness [mm],
by the length of the curvilinear abscissa of the nth turn, corresponding to the equation ${L}_{n} = {r}_{n} θ$ in which:
Lₙ is the length of the curvilinear abscissa of the nth turn [mm];
rₙ is the radius of the nth turn in the wound state [mm]; and
θ is the angle traveled [radians],
by the radius of the nth turn in the free state, corresponding to the equation $\frac{1}{{r}_{n}} - \frac{1}{{R}_{libre}^{n}} = \frac{{M}_{max}}{EI} = \frac{2 {σ}_{max}}{eE}$ in which:
${R}_{libre}^{n}$ is the radius of the nth turn in the free state [mm];
Mₘₐₓ is the maximum moment [N.mm] ;
E is Young's modulus [N/mm²]; and
I is the moment of inertia [mm⁴],
and by the angle of the segment of the nth turn, corresponding to the equation: ${L}_{n} = {R}_{libre}^{n} θ$ so that the spring wound into an Archimedean spiral is stressed to the maximum bending stress σₘₐₓ over its entire length.
